# EUROPÄISCHE PATENTSCHRIFT

(11) **EP 0 585 665 B1**
(45) Veröffentlichungstag und Bekanntmachung des Hinweises auf die Patenterteilung: **24.03.1999**
(21) Anmeldenummer: 93112773.2
(22) Anmeldetag: 10.08.1993
(51) Int. Cl.: E04C 2/04, E04F 15/024, B28B 1/16, B28B 1/52

(54) **Zweischichtige Platte auf der Basis von wassergehärteten und/oder luftgehärteten Bindemitteln zum Aufbau von Doppelböden**
Panel with two layers based on water or air hardened binders for making raised floors
Panneau à deux couches à base d'un agent de liaison durcissable à l'eau ou à l'air pour faux planchers

(30) Priorität: 14.08.1992 IT MI921993
(43) Veröffentlichungstag der Anmeldung: 09.03.1994
(73) Patentinhaber: HIROSS INTERNATIONAL CORPORATION B.V., 1071 DJ Amsterdam (NL)
(72) Erfinder: Catalano, Cosimo, I-35128 Padova (IT)
(74) Vertreter: Gibler, Ferdinand, Dipl.Ing. Dr. techn.

(56) Entgegenhaltungen:
- BE-A- 847 984
- CH-A- 582 292
- DE-A- 2 365 161
- FR-A- 2 028 493
- FR-A- 2 483 492
- FR-A- 2 552 477

## Beschreibung

Gegenstand der vorliegenden Erfindung ist eine Platte auf der Basis von wassergehärteten und/oder luftgehärteten Bindemitteln zum Aufbau von Doppelböden, welche aus Schichten mit unterschiedlichem Gewichtsanteil an Fasern zusammengesetzt ist.

Zum Aufbau von Doppelböden wurden bisher Plattenmodule mit den Standardabmessungen 60 x 60 x 304 cm verwendet, die aus festen Trägerplatten zusammengesetzt sind und auf die eine Verkleidung aufgeklebt ist, welche die Funktion einer Trittschicht erfüllt.

Mit dem Ausdruck "Doppelböden" sind dabei schwimmende Böden in Modulbauweise gemeint, welche einen Hohlraum zwischen dem ursprünglichen Untergrund und der neuen Trittfläche bilden. Die Hohlräume können als Service-Kanäle für verschiedene Anwendungen, wie z.B. zur Stromversorgung, Telefonverkabelung, Informationsübermittlung, Raumklimatisierung u. dgl., dienen.

Diese Trägerplatten werden aus verschiedenen Materialien, beispielsweise aus Preßspanplatten, Gipsplatten oder aus mit Fasern armiertem Beton hergestellt.

Die Trägerplatten sind üblicherweise mit passenden Abmessungen im Handel, die auch für die Fertigung von Betonplatten Verwendung finden.

Die Formgebung der bekannten Platten erfolgt dadurch, daß eine relativ dünne, wässerige Suspension von Zement und Fasern hergestellt wird, die durch Filtrieren auf einem bewegten Netz zu einem inkonsistenten Film mit einer Dicke von 1 mm bis 2 mm verarbeitet wird, der seinerseits auf einer Walze am Ende des Netzes aufgefangen wird. Diese so erzeugte Schicht wird auf der Walze aufgewickelt, um eine Dicke von etwa 15 mm zu erzeugen. Das Material auf der Walze wird schließlich beschnitten und wieder abgerollt.

Nach der Formgebung und der ersten Phase des Aushärtens werden die Platten zur Bildung eines Schichtpaketes großer Dicke (4 cm bis 5 cm) übereinander gestapelt. Dieses Schichtpaket umfaßt je nach Art des Bindemittels 2 bis 5 Schichten. Danach können zwei Wege beschritten werden:
a - Beschneiden des Paketes von 3 m x 1,2 auf eine Abmessung von 62 x 62 cm und Verpressen der Platten mit einer Presse (300 t), um das überschüssige Wasser austreten zu lassen. Dabei entsteht ein Produkt mit wenigen Hohlräumen, welches die erforderlichen mechanischen Eigenschaften hat.
b - Verpressen des vollständigen Paketes der ursprünglichen Platten auf einer Presse mit großen Abmessungen.

Nach einem Reifeprozeß, der von Bindemittel zu Bindemittel verschieden ist, folgt das Beschneiden der Platten auf ihre Normmaße. Die solcherart hergestellten Platten sind auf ihrer ganzen Dicke homogen und zeigen eine Isotropie in der Richtung der Fasern, wodurch die Platte verschiedene Eigenschaften bei Biegung in ihren beiden bevorzugten Richtungen zeigt.

Es existiert weiters ein bekanntes Verfahren, welches darin besteht, daß ein Gemisch aus Gips, Zellulosefasern, synthetischen Fasern und Wasser bereitet wird, welches in eine Form mit den Maßen 60 x 60 cm gegossen wird. Während des Verpressens (300 t) entweicht das Wasser aus dem Boden der Form, welcher somit als Filter wirkt. Der Preßvorgang dauert lange, da das in der Zellulose festgehaltene Wasser mit fortschreitendem Aushärten des Gipses beim Austritt aus den inneren Bereichen einem immer größer werdenden Widerstand ausgesetzt ist.

Auch in diesem Fall erhält man homogene Platten, die jedoch keine Vorzugsrichtung der Biegefestigkeit bei einer Beanspruchung aufweisen.

Aus der DE-A1-23 65 161 ist ein Mehrschichtbauelement mit drei aus Gips und Faserstoffen gebildeten Schichten bekanntgeworden, von denen die beiden äußeren Schichten einen gleichen Fasergewichtsanteil und die innere Schicht einen höheren Gewichtsanteil an Fasern aufweist. Die Gips-Aushärtezeit wird durch Vakuumbeaufschlagung des mit Fasern versetzten Gipsbreis reduziert.

Die Herstellung einer jeden Schicht erfolgt durch Auftragen eines Wasser-Gips-Fasergemisches auf ein endloses, umlaufendes Tragsieb und nachfolgendes Transportieren über Gummibänder, auf denen die Schicht über Vakuumsaugkästen vom überschüssigen Wasser befreit wird. Für ein Mehrschichtelement werden unterschiedlich zusammengesetzte Massen in hintereinander angeordneten Breitschlitzdüsen aufgetragen. Bei der anschließenden Absaugung bildet sich zwischen den einzelnen Lagen ausreichende Haftwirkung aus.

Weiters offenbart die CH-PS-582 292 eine laminierte Gipsfaserplatte, die im wesentlichen aus einer Mehrzahl dünner Lagen aus Gips und Fasern zusammengesetzt ist. wodurch sich eine Ausrichtung der Fasern in Längsrichtung der Platten erzielen läßt. Es wird eine Mischung aus Gips, Wasser und Fasern zu einem Vlies vereinigt. welches auf einer Formatwalze aufgewickelt wird. Nach Erreichen der gewünschten Laminatdicke werden die aufgewickelten Vlieslagen an einer Stelle senkrecht zur Transportrichtung durchgetrennt und die Laminierlagen zu einer Platte verarbeitet. Zur Erzielung spezieller Eigenschaften der Platten bezüglich Festigkeit, Porosität, Dichte usw, können neben Gips und Fasern körnige oder pulverige Zuschlagstoffe wie Perlite, Kieselgur, Vermiculite beigemischt werden.

Aufgabe der vorliegenden Erfindung ist es, Platten für den Aufbau von Doppelböden zur Verfügung zu stellen, die insbesondere ein geringeres spezifisches Gewicht und eine verbesserte thermische Isolierfähigkeit aufweisen.

Weiters ist es Aufgabe der vorliegenden Erfindung, ein Verfahren zur Herstellung derartiger Platten zur Verfügung zu stellen, das mit größerer Effizienz, d.h. rascher und unter Vermeidung aufwendiger Filtrations- und Wassersammelverfahren arbeitet.

Die vorliegende Erfindung betrifft somit eine Platte der eingangs genannten Art, die erfindungsgemäß dadurch gekennzeichnet ist, daß die Platte zweischichtig aus einer - in Verwendungslage - unteren Tragschicht und einer - in Verwendungslage - oberen Schicht gebildet ist, wobei die untere Tragschicht aus einem ausgehärteten Bindemittel, das einen ersten Gewichtsanteil an Fasern beinhaltet, und die obere Schicht aus einem ausgehärteten Bindemittel, das Blähton oder ein äquivalentes Material und einen zweiten Gewichtsanteil an Fasern beinhaltet, gebildet ist, wobei der zweite Gewichtsanteil an Fasern kleiner als der erste ist.

Anstelle des Blähtons können in der oberen Schicht Perlit, Vermiculith, Bimsstein od. dergl. enthalten sein.

Derartige Platten weisen neue und vorteilhafte Struktureigenschaften und Anwendungsmöglichkeiten auf. Sie bieten im Vergleich zu den anderen bekannten Produkten mit der gleichen Aufgabe vor allem den Vorteil eines geringeren spezifischen Gewichtes und einer größeren thermischen Isolierung.

Auf der oberen Schicht, auf der von der Tragschicht abgewandten Seite, ist in der Regel eine Trittschicht aufgeklebt.

Vorzugsweise weist die Tragschicht einen Gewichtsanteil an Zellulosefasern von 5 Gew.-% bis 12 Gew.-% und an synthetischen Fasern von 0,5 Gew.-% bis 4 Gew.-% auf.

Die obere Schicht weist am günstigsten einen Gewichtsanteil an Blähton oder äquivalentem Material von 12 Gew.-% bis 40 Gew.-%, an Zellulosefasern von 1 Gew.-% bis 4 Gew.-% und an synthetischen Fasern von 0.5 Gew.-% bis 8 Gew.-% auf.

Die Fasern bestehen in der Regel aus zerteilten Zellulosefasern, aus synthetischen Fasern, insbesondere solchen aus Polypropylen, Polyacryl, Polyvinylalkohol, und/oder aus Glasfasern.

Günstig ist es, wenn das Dickenverhältnis von Tragschicht zu oberer Schicht im Bereich von 1 : (2 - 4) liegt. Beispielsweise kann die Tragschicht eine Dicke von 0,7 cm bis 1,5 cm und die obere Schicht eine Dicke von 2,5 cm bis 3,5 cm aufweisen.

Günstig ist es, wenn das Dickenverhältnis von Tragschicht zu oberer Schicht im Bereich von 1 : (2 - 4) liegt. Beispielsweise kann die Tragschicht eine Dicke von 0,7 cm bis 1,5 cm und die obere Schicht eine Dicke von 2,5 cm bis 3,5 cm aufweisen.

Gegenstand der vorliegenden Erfindung ist auch ein Verfahren zur Herstellung einer zweischichtigen Platte, wobei
a) eine wässerige Suspension gebildet wird, die Bindemittel und Fasern beinhaltet,
b) die Suspension in eine wasserdichte Form gegossen wird, deren Unterteil die Dimension der gewünschten Platte aufweist, wobei die Suspension die Form nur teilweise ausfüllt. Erfindungsgemäß wird.
c) die Form mit einer trockenen, festen Mischung aus Bindemittel und Blähton oder äquivalentem Material sowie Zellulosefasern und gegebenenfalls synthetischen Fasern aufgefüllt und
d) der Materialinhalt der Form unter Druck gesetzt und der Aushärtung überlassen.

Wie erwähnt, kann die trockene Mischung anstelle des oder zusätzlich zu dem Blähton Perlit, Vermiculith, Bimsstein u. dgl., enthalten.

Die Eigenschaften und Vorteile der erfindungsgemäßen Platte sowie des Verfahrens zur Herstellung derselben gehen aus der folgenden detaillierten Beschreibung hervor.

Im ersten Schritt des erfindungsgemäßen Verfahrens wird eine wässerige Suspension hergestellt, welche das Bindemittel und die Fasern - Zellulosefasern und gegebenenfalls synthetische Fasern - beinhaltet. Vorteilhafterweise enthält die Suspension das Wasser und die festen Bestandteile in einem Verhältnis zwischen 0,7 und 1,5. Bei einer spezielleren Ausführungsform liegt dieses Verhältnis zwischen 0,7 und 1,1.

Die Zusammensetzung der festen Bestandteile der Suspension ist bevorzugt folgende: 80 Gew.-% bis 95 Gew.-% Bindemittel und 5 Gew.-% bis 12 Gew.-% Zellulosefasern, wobei der gegebenenfalls verbleibende Rest auf 100 % aus synthetischen Fasern besteht.

Die Zellulosefasern liegen dabei in der Regel in zerteilter Form vor. Es können auch wiedergewonnene Fasern verwendet werden, wie sie üblicherweise als Zusatz zu Stukkatur und Mörtel oder als Asbestersatz eingesetzt werden.

Im zweiten Schritt wird die erhaltene, oben beschriebene Suspension in eine wasserdichte Form eingebracht, deren Unterteil die gleichen Abmessungen hat wie die gewünschte Platte, z.B. 60 x 60 cm. Die Menge an eingegossener Suspension erreicht dabei jedoch nur einen Teil der Höhe der Form.

Im dritten Schritt wird eine feste trockene Mischung auf die Suspension aufgebracht, die aus Bindemittel, Blähton oder äquivalentem Material und Fasern besteht. Das Gewichtsverhältnis zwischen trockener, fester Mischung und der Suspension, die in die Form eingegossen wird, liegt vorzugsweise zwischen 1,2 und 1,7.

Die trockene, feste Mischung enthält bevorzugt 50 Gew.-% bis 85 Gew.-% Bindemittel, 12 Gew.-% bis 40 Gew.-% Blähton oder äquivalentes Material, 1 Gew.-% bis 4 Gew.-% Zellulosefasern und synthetische Fasern als verbleibenden Rest auf 100 %.

Im vierten Schritt wird der Inhalt der Form einem Druck ausgesetzt. Dieser liegt in der Größenordnung von 800 N/cm² bis 1500 N/cm² (80 kg/cm² bis 150 kg/cm²).

In diesem Arbeitsgang wird das Wasser der Suspension vollständig von den Materialien der trockenen festen Mischung absorbiert. Diese Vorgangsweise bietet große Vorteile gegenüber den Verfahren nach dem Stand der Technik, insbesondere was die Einfachheit der verwendeten Vorrichtung und die Zeitersparnis betrifft. Tatsächlich werden durch das Nichtaustreten von Wasser sämtliche Filter-, Sammel- und Wasserreinigungsvorrichtungen der bekannten Technik überflüssig und außerdem wird die Preßzeit drastisch reduziert.

Sobald der Aushärtevorgang abgeschlossen ist, kann die Platte zum Aufbau von Doppelböden und zur Anbringung einer Trittschicht verwendet werden. Die Trittschicht besteht vorzugsweise aus einem Laminat aus Moquette oder ähnlichem. Sie wird auf der Oberfläche der oberen Schicht, auf der der Tragschicht abgewandten Seite, vorzugsweise durch Kleben aufgebracht. Die Haftfähigkeit dieser Schicht ist ausgezeichnet, da das Klebematerial in die Poren des Blähtons oder äquivalenten Materials, das sich auch an der Oberfläche der oberen Schicht befindet, eindringen kann. Bekannte Platten können dagegen nur mit wesentlich größerem Aufwand mit der Trittschicht beklebt werden.

In der angeschlossenen Zeichnung ist die Struktur der erfindungsgemäßen Platte, vervollständigt durch die aufgeklebte Trittschicht, dargestellt.

Die Tragschicht 1 stellt die unterste Schicht der erfindungsgemäßen Platte dar. Sie besteht aus einer Matrix aus wassergehärtetem und/oder luftgehärtetem Bindemittel mit einem Gehalt an Zellulosefasern im Bereich von 5 Gew.-% bis 12 Gew.-% und an synthetischen Fasern im Bereich von 0,5 Gew.-% bis 4 Gew.-%.

Über dieser liegt die obere Schicht 2, die ebenfalls auf der Basis eines Bindemittels aufgebaut ist und Blähtonkügelchen 3 oder äquivalentes Material in einer Menge von 12 Gew.-% bis 40 Gew.-%, Zellulosefasern in einer Menge von 1 Gew.-% bis 4 Gew.-% und synthetische Fasern in einer Menge von 0,5 Gew.-% bis 8 Gew.-% enthält.

Die Trittschicht 5 ist mit Hilfe der Klebeschicht 4 an der oberen, spezifisch leichteren Schicht 2 befestigt.

Die Tragschicht 1 garantiert eine erhöhte mechanische Festigkeit, während die Schicht 2 eine erhöhte thermische und akustische Isolation gewährleistet.

Die erfindungsgemäßen Platten weisen gegenüber den bekannten Platten zahlreiche Vorteile auf, unter welchen das geringere spezifische Gewicht (ca 1600 kg/m³ gegenüber 1900 kg/m³), die höhere thermische und akustische Isolierfähigkeit und eine höhere Flammfestigkeit hervorzuheben sind.

Dank des geringeren spezifischen Gewichts können die erfindungsgemäßen Platten mit größerer Dicke ausgeführt werden, um bei gleichem Gewicht eine höhere Tragfähigkeit zu erreichen.

## Patentansprüche

1. Platte auf der Basis von wassergehärteten und/oder luftgehärteten Bindemitteln zum Aufbau von Doppelböden, welche aus Schichten (1, 2) mit unterschiedlichem Gewichtsanteil an Fasern zusammengesetzt ist, **dadurch gekennzeichnet**, daß die Platte zweischichtig aus einer - in Verwendungslage - unteren Tragschicht (1) und einer - in Verwendungslage-oberen Schicht (2) gebildet ist, wobei die untere Tragschicht (1) aus einem ausgehärteten Bindemittel, das einen ersten Gewichtsanteil an Fasern beinhaltet, und die obere Schicht (2) aus einem ausgehärteten Bindemittel, das Blähton oder ein äquivalentes Material und einen zweiten Gewichtsanteil an Fasern beinhaltet, gebildet ist, wobei der zweite Gewichtsanteil an Fasern kleiner als der erste ist.

2. Platte nach Anspruch 1, **dadurch gekennzeichnet**, daß die obere Schicht (2) Perlit, Vermiculith oder Bimsstein enthält.

3. Platte nach Anspruch 1 oder 2, **dadurch gekennzeichnet**, daß die Tragschicht (1) einen Gewichtsanteil an Zellulosefasern von 5 Gew.-% bis 12 Gew.-% und an synthetischen Fasern von 0,5 Gew.-% bis 4 Gew.-% aufweist.

4. Platte nach einem der Ansprüche 1 bis 3, **dadurch gekennzeichnet**, daß die obere Schicht (2) einen Gewichtsanteil an Blähton oder äquivalentem Material von 12 Gew.-% bis 40 Gew.-%. an Zellulosefasern von 1 Gew.-% bis 4 Gew.-% und an synthetischen Fasern von 0,5 Gew.-% bis 8 Gew.-% aufweist.

5. Platte nach einem der Ansprüche 1 bis 4, **dadurch gekennzeichnet**, daß die Fasern aus zerteilten Zellulosefasern, synthetischen Fasern, insbesondere solchen aus Polypropylen, Polyacryl, Polyvinylalkohol, und/oder aus Glasfasern bestehen.

6. Platte nach einem der Ansprüche 1 bis 5, **dadurch gekennzeichnet**, daß das Dickenverhältnis von Tragschicht (1) zu oberer Schicht (2) im Bereich von 1 : (2 - 4) liegt.

7. Platte nach einem der Ansprüche 1 bis 6, **dadurch gekennzeichnet**, daß die Tragschicht (1) eine Dicke von 0,7 cm bis 1,5 cm und die obere Schicht (2) eine Dicke von 2,5 cm bis 3.5 cm aufweist.

8. Verfahren zur Herstellung einer zweischichtigen Platte, wobei
a) eine wässerige Suspension gebildet wird, die Bindemittel und Fasern beinhaltet,
b) die Suspension in eine wasserdichte Form gegossen wird, deren Unterteil die Dimension der gewünschten Platte aufweist, wobei die Suspension die Form nur teilweise ausfüllt,
**dadurch gekennzeichnet**, daß
c) die Form mit einer trockenen, festen Mischung aus Bindemittel und Blähton oder äquivalentem Material sowie Zellulosefasern und gegebenenfalls synthetischen Fasern aufgefüllt wird und
d) der Materialinhalt der Form unter Druck gesetzt und der Aushärtung überlassen wird.

9. Verfahren nach Anspruch 8, **dadurch gekennzeichnet**, daß die trockene Mischung Perlit, Vermiculith oder Bimsstein enthält.

10. Verfahren nach Anspruch 8 oder 9, **dadurch gekennzeichnet**, daß die wässerige Suspension ein Verhältnis von Wasser zu festen Bestandteilen zwischen 0,7 und 1,5 aufweist.

11. Verfahren nach einem der Ansprüche 8 bis 10, **dadurch gekennzeichnet**, daß die festen Bestandteile der Suspension 80Gew.-% bis 95 Gew.-% Bindemittel und 5 Gew.-% bis 12 Gew.-% Zellulosefasern enthalten, wobei der gegebenenfalls verbleibende Rest auf 100 % aus synthetischen Fasern besteht.

12. Verfahren nach einem der Ansprüche 8 bis 11, **dadurch gekennzeichnet**, daß das Gewichtsverhältnis zwischen trockener, fester Mischung und Wasser der Suspension, die in die Form eingegossen wird, zwischen 1,2 und 1,7 beträgt.

13. Verfahren nach einem der Ansprüche 8 bis 12, **dadurch gekennzeichnet**, daß die trockene, feste Mischung 50 Gew.-% bis 85 Gew.-% Bindemittel, 12 Gew.-% bis 40 Gew.-% Blähton oder äquivalentes Material, 1 Gew.-% bis 4 Gew.-% Zellulosefasern und als verbleibenden Rest synthetische Fasern enthält.

14. Verfahren nach einem der Ansprüche 8 bis 13, **dadurch gekennzeichnet**, daß der Materialinhalt der Form unter einen Druck von 800 N/cm² bis 1500 N/cm² gesetzt wird.

## Claims

1. Panel based on water-hardened and/or air-hardened binders for making raised floors, which is composed of layers (1, 2) having different proportions by weight of fibres, characterized in that the panel is formed with two layers comprising what is - in the position for use - a lower load-bearing layer (1) and what is - in the position for use - an upper layer (2), the lower load-bearing layer (1) being formed by a cured binder, which comprises a first proportion by weight of fibres, and the upper layer (2) being formed by a cured binder which comprises expanded clay or an equivalent material and a second proportion by weight of fibres, the second proportion by weight of fibres being less than the first.

2. Panel according to Claim 1, characterized in that the upper layer (2) contains perlite, vermiculite or pumice stone.

3. Panel according to Claim 1 or 2, characterized in that the load-bearing layer (1) has a proportion by weight of cellulose fibres of from 5% by weight to 12% by weight and of synthetic fibres of from 0.5% by weight to 4% by weight.

4. Panel according to one of Claims 1 to 3, characterized in that the upper layer (2) has a proportion by weight of expanded clay or equivalent material of from 12% by weight to 40% by weight, of cellulose fibres of from 1% by weight to 4% by weight and of synthetic fibres of from 0.5% by weight to 8% by weight.

5. Panel according to one of Claims 1 to 4, characterized in that the fibres comprise dispersed cellulose fibres, synthetic fibres, in particular those of polypropylene, polyacryl, polyvinyl alcohol, and/or glass fibres.

6. Panel according to one of Claims 1 to 5, characterized in that the thickness ratio of the load-bearing layer (1) to the upper layer (2) lies in the range of 1: (2 - 4).

7. Panel according to one of Claims 1 to 6, characterized in that the load-bearing layer (1) has a thickness of from 0.7 cm to 1.5 cm and the upper layer (2) has a thickness of from 2.5 cm to 3.5 cm.

8. Method of producing a panel with two layers, in which
a) an aqueous suspension which comprises binder and fibres is formed,
b) the suspension is poured into a water-impermeable mould, the lower part of which has the dimensions of the desired panel, the suspension only partially filling the mould,
characterized in that
c) the mould is filled with a dry, solid mixture of binder and expanded clay or equivalent material as well as cellulose fibres and, if appropriate, synthetic fibres, and
d) the material content of the mould is subjected to pressure and is left for curing.

9. Method according to Claim 8, characterized in that the dry mixture contains perlite, vermiculite or pumice stone.

10. Method according to Claim 8 or 9, characterized in that the aqueous suspension has a ratio of water to solid constituents of between 0.7 and 1.5.

11. Method according to one of Claims 8 to 10, characterized in that the solid constituents of the suspension contain 80% by weight to 95% by weight of binder and 5% by weight to 12% by weight of cellulose fibres, any remainder to make up 100% comprising synthetic fibres.

12. Method according to one of Claims 8 to 11, characterized in that the weight ratio between the dry, solid mixture and the water of the suspension which is poured into the mould is between 1.2 and 1.7.

13. Method according to one of Claims 8 to 12, characterized in that the dry, solid mixture contains 50% by weight to 85% by weight of binder, 12% by weight to 40% by weight of expanded clay or equivalent material, 1% by weight to 4% by weight of cellular fibres and, as the remainder, synthetic fibres.

14. Method according to one of Claims 8 to 13, characterized in that the material content of the mould is subjected to pressure of from 800 N/cm² to 1500 N/cm².

## Revendications

1. Plaque à base de liants durcis à l'eau et/ou à l'air pour la construction de doubles planchers, qui est composée de couches (1, 2) à proportions pondérales de fibres différentes, caractérisée par le fait qu'elle est bicouche et comprend une couche support inférieure (en position d'utilisation) (1) et une couche supérieure (en position d'utilisation) (2), la couche support inférieure (1) étant formée d'un liant durci qui contient une première proportion pondérale de fibres et la couche supérieure (2) étant formée d'un liant durci qui contient de l'argile expansée ou une matière équivalente et une deuxième proportion pondérale de fibres, la deuxième proportion pondérale de fibres étant inférieure à la première.

2. Plaque selon la revendication 1, caractérisée par le fait que la couche supérieure (2) contient de la perlite, de la vermiculite ou de la ponce.

3. Plaque selon l'une des revendications 1 et 2, caractérisée par le fait que la couche support (1) présente une proportion pondérale de fibres cellulosiques de 5 % à 12 % et une proportion pondérale de fibres synthétiques de 0,5 % à 4 %.

4. Plaque selon l'une des revendications 1 à 3, caractérisée par le fait que la couche supérieure (2) présente une proportion pondérale d'argile expansée ou de matière équivalente de 12 % à 40 %, une proportion pondérale de fibres cellulosiques de 1 % à 4 % et une proportion pondérale de fibres synthétiques de 0,5 % à 8 %.

5. Plaque selon l'une des revendications 1 à 4, caractérisée par le fait que les fibres sont constituées de fibres cellulosiques divisées, de fibres synthétiques, en particulier de polypropylène, polyacryliques, de polyalcool de vinyle, et/ou de fibres de verre.

6. Plaque selon l'une des revendications 1 à 5, caractérisée par le fait que le rapport de l'épaisseur de la couche support (1) à celle de la couche supérieure (2) est compris entre 1/2 et 1/4.

7. Plaque selon l'une des revendications 1 à 6, caractérisée par le fait que la couche support (1) a une épaisseur de 0,7 cm à 1,5 cm et la couche supérieure (2) une épaisseur de 2,5 cm à 3,5 cm.

8. Procédé de fabrication d'une plaque bicouche dans lequel
a) on forme une suspension aqueuse contenant des liants et des fibres,
b) on coule cette suspension dans un moule étanche à l'eau dont la partie inférieure a la dimension de la plaque désirée, la suspension ne remplissant que partiellement ce moule,
caractérisé par le fait que
c) on achève de remplir le moule avec un mélange solide sec de liant et d'argile expansée ou de matière équivalente ainsi que de fibres cellulosiques et éventuellement de fibres synthétiques et
d) on met le contenu du moule sous pression et le laisse durcir.

9. Procédé selon la revendication 8, caractérisé par le fait que le mélange sec contient de la perlite, de la vermiculite ou de la ponce.

10. Procédé selon l'une des revendications 8 et 9, caractérisé par le fait que la suspension aqueuse présente un rapport eau/éléments solides compris entre 0,7 et 1,5.

11. Procédé selon l'une des revendications 8 à 10, caractérisé par le fait que les éléments solides de la suspension contiennent de 80 % à 95 % en poids de liant et de 5 % à 12 % en poids de fibres cellulosiques, le reste existant éventuellement étant constitué en totalité de fibres synthétiques.

12. Procédé selon l'une des revendications 8 à 11, caractérisé par le fait que le rapport pondéral du mélange solide sec à l'eau de la suspension qu'on coule dans le moule est compris entre 1,2 et 1,7.

13. Procédé selon l'une des revendications 8 à 12, caractérisé par le fait que le mélange solide sec contient de 50 % à 85 % en poids de liant, de 12 % à 40 % en poids d'argile expansée ou de matière équivalente, de 1 % à 4 % en poids de fibres cellulosiques, le reste étant constitué de fibres synthétiques.

14. Procédé selon l'une des revendications 8 à 13, caractérisé par le fait qu'on met le contenu du moule sous une pression de 800 à 1500 N/cm².
